# EUROPÄISCHE PATENTSCHRIFT

(11) **EP 0 256 449 B1**
(45) Veröffentlichungstag und Bekanntmachung des Hinweises auf die Patenterteilung: **16.05.1990**
(21) Anmeldenummer: 87111462.5
(22) Anmeldetag: 07.08.1987
(51) Int. Cl.: C22C 1/04, B22F 9/08

(54) **Pulvermetallurgische Herstellung eines Werkstücks aus einer warmfesten Aluminiumlegierung**
Powder-metallurgical manufacture of work pieces from a heat-resisting aluminium alloy
Fabrication d'une ébauche en un alliage d'aluminium résistant à la chaleur par la métallurgie des poudres

(30) Priorität: 12.08.1986 CH 3232/86
(43) Veröffentlichungstag der Anmeldung: 24.02.1988
(73) Patentinhaber: BBC Brown Boveri AG, CH-5401 Baden (CH)
(72) Erfinder: Couper, Malcolm James, Dr., CH-5301 Station Siggenthal (CH)

(56) Entgegenhaltungen:
- EP-A- 0 170 963
- DE-A- 3 524 276
- US-A- 4 347 076

## Beschreibung

### Technisches Gebiet:

Warmfeste Aluminiumlegierungen, welche aus mit hoher Abkühlungsgeschwindigkeit durch Zerstäuben einer Schmelze gewonnenen Pulvern hergestellt werden. Hoher Gehalt an unter sonst üblichen Erstarrungsbedingungen nicht zulässigen Legierungsbestandteilen wie z.B. Fe und Cr.

Die Erfindung bezieht sich auf die Erzeugung von Aluminiumlegierungspulvern und die Herstellung von Formkörpern aus diesen Pulvern.

Insbesondere betrifft sie die pulvermetallurgische Herstellung eines Werkstücks aus einer warmfesten Aluminiumlegierung des Typs AI/Fe/X mit 5 bis 15 Gew.-% Fe, wobei X für das Element V und/oder Mn steht. (Vergl. GB-PS 2 088 409 A).

### Stand der Technik:

Aluminiumlegierungen, welche sich für die Erzeugung von Pulvern aus Schmelzen mittels Gasstrahlzerstäubung unter Anwendung sehr hoher Abkühlungsgeschwindigkeiten (105 _{°}C/s und mehr) eignen und für die Herstellung warmfester Werkstücke verwenden lassen, sind in zahlreichen Variationen bekannt geworden. Eine bedeutende Gruppe stellen die polynären, meist relativ hohe Eisengehalte aufweisenden Legierungen des Typs AI/Fe/X dar, wobei X mindestens eines der Elemente Ti, Zr, Hf, V, Nb, Cr, Mo, W, bedeutet. Dabei nimmt offenbar eine Legierung mit 8 Gew.-% Fe und 2 Gew.-% Mo eine Sonderstellung ein (Vergl. GB-PS 2 088 409 A).

Es wird ganz allgemein versucht, bei diesen Aluminiumlegierungen Ausscheidungs- und/oder Dispersionshärtung aufeinander abzustimmen und zu optimieren. Dabei spielen binäre und ternäre intermetallische Verbindungen eine wesentliche Rolle. In diesem Zusammenhang wird oft auf die intermetallische Verbindung AI₃Fe als wichtige konstituierende Phase und auf ein im Pulverkorn bei hoher Abkühlungsgeschwindigkeit gebildetes Mikro-Eutektikum hingewiesen (Vergl. C.M. Adam and R.G. Bourdeau in: R. Mehrabian et al, eds., Rapid Solidification Processing, Batou Rouge, 1980, p. 246; C.M. Adam in: B.H. Kear et al, eds., "Rapidly Solidified Amorphous and Crystalline Alloys", 1982; W.J. Boettinger, L. Bendersky, J.G. Early, submitted to Met. Trans A (1985) und M.J. Couper and R.F. Singer in: M. Koczak and G. Hildeman (eds.), Conference proceedings, High Strength PM Aluminium Alloys, 1985, in Press.).

Die Eigenschaften der bekannten Legierungen und der daraus nach pulvermetallurgischen Methoden erzeugten Press- und Formkörper lassen noch zu wünschen übrig. Insbesondere ist die Zähigkeit und die Duktilität derartiger Werkstücke für viele Verwendungen ungenügend.

Es besteht daher ein grosses Bedürfnis, bekannte Legierungen weiterhin zu verbessern und die Herstellungsmethoden für Fertigerzeugnisse zu verfeinern.

### Darstelluno der Erfinduno:

Der Erfindung liegt die Aufgabe zugrunde, ein Verfahren zur pulvermetallurgischen Herstellung eines Werkstücks aus einer warmfesten Aluminiumlegierung unter Berücksichtigung optimaler Legierungszusammensetzung und Anpassung der Verfahrensschritte anzugeben, welches zu zäheren und duktileren Fertigerzeugnissen ohne Einbusse an Festigkeit führt. Dabei sollen bei der Pulverherstellung auch bei höheren Temperaturen. stabile Phasen erzielt werden, welche - unabhängig von der Partikelgrösse - über das ganze Pulverkorn homogen verteilt sind und ihm eine hohe Verformbarkeit verleihen.

Diese Aufgabe wird dadurch gelöst, dass beim eingangs erwähnten Verfahren eine Legierung gewählt wird, die 8 bis 14 Gew.-% Fe, 0,5 bis 2 Gew.-% V und 0,2 bis 1 Gew.-% Mn, Rest Aluminium und allfällige Verunreinigungen enthält, wobei die Legierung erschmolzen, die Schmelze unter einer Abkühlungsgeschwindigkeit von mindestens 105 _{°}C/s in einem Gasstrom zu Partikeln mit einem Durchmesser von 1 bis 40 11m zerstäubt wird, wobei die dabei gebildeten Dispersoide homogen verteilt und keine mikro-eutektische Zone innerhalb eines Pulverpartikels vorhanden ist, und dass das Pulver bei einer Temperatur von 350 bis 450°C unter einem Druck von 2000 bis 6000 bar dergestalt verdichtet wird, dass die intermetallische, durch Mn stabilisierte Phase AI₆Fe in feiner Verteilung gebildet und die Phase AI₃Fe weitgehend unterdrückt wird.

### Wea zur Ausführuno der Erfinduna:

Die Erfindung wird anhand des nachfolgenden Ausführungsbeispiels erläutert.

### Ausführunasbeisciel:

Es wurde eine Legierung der nachfolgenden Zusammensetzung erschmolzen:
Fe = 10 Gew.-%
V = 1 Gew.-%
Mn = 0,5 Gew.-%
AI = Rest

Die Schmelze wurde in einer Vorrichtung mittels eines Gasstromes (Stickstoff) unter Wahrung einer Abkühlungsgeschwindigkeit von mindestens 105 °C/s zu einem Pulver zuerstäubt. Der mittlere Partikeldurchmesser betrug ca. 20 µm, der maximale ca. 40 µm. Die Struktur der Partikel war durch eine gleichmässige Verteilung der Dispersoide gekennzeichnet, während das sonst bei herkömmlichen Legierungen auftretende störende Mikro-Eutektikum fehlte.

Ca. 160 g des Pulvers wurden durch Heisspressen in einer Form unter einem Druck von 3000 bar bei einer Temperatur von 400_{°}C zu einem Pressbolzen von ca. 99 % theoretischer Dichte verdichtet. Die Aufheizzeit in der Form betrug dabei ca. 45 min. Der Pressbolzen hatte einen Durchmesser von 40 mm und eine Höhe von 60 mm. Dieser Pressbolzen wurde in den Zylinder einer Strangpresse eingesetzt und unter einem Druck von 5000 bar bei einer Temperatur von 400_{°}C zu einer Stange von 13 mm Durchmesser verpresst. Das Reduktionsverhältnis betrug ca. 9:1.

Aus der Stange wurden Probestücke herausgeschnitten und die mechanischen Eigenschaften bei Raumtemperatur und bei 300_{°}C gemessen. Die Streckgrenze bei Raumtemperatur betrug 450 MPa. Eine metallographische Untersuchung ergab das Vorhandensein beträchtlicher Volumenanteile der Phase Al₆Fe während praktisch kein AI₃Fe festgestellt werden konnte. Ferner waren keine nicht-deformierten, AI₃Fe enthaltenden Pulverpartikel im verdichteten Material vorhanden.

Die Erfindung ist nicht auf das Ausführungsbeispiel beschränkt. Die Aluminiumlegierung kann grundsätzlich folgende Zusammensetzung haben:
Fe = 8 bis 14 Gew.-%
(vorzugsweise 10 bis 14 Gew.-%)
V ₌ 0,5 bis 2 Gew.-%
Mn = 0,2 bis 1 Gew.-%
AI = Rest.

Die Abkühlungsgeschwindigkeit bei der Pulverherstellung soll mindestens 10⁵ °C/s betragen. Der Partikeldurchmesser des durch Gasstrahl-Zerstäubung hergestellten Pulvers soll sich innerhalb der Grenzen 1 bis 40 µm bewegen. Die Verdichtung des Pulvers kann bei Temperaturen zwischen 350 und 450_{°}C unter Drücken von 2000 bis 6000 bar erfolgen. Bevorzugte Werte sind 400°C für die Pulververdichtung.

Weitere vorteilhafte Legierungszusammensetzungen sind:
Fe = 10 bis 12 Gew.-%
V = 1 Gew.-%
Mn = 0,4 bis 1,0 Gew.-%
AI = Rest,
oder:
Fe = 12 Gew.-%
V = 1,5 Gew.-%
Mn =1,0 Gew.-%
AI = Rest.

## Patentansprüche

1. Verfahren zur pulvermetallurgischen Herstellung eines Werkstücks aus einer warmfesten Aluminiumlegierung des Typs AI/Fe/X mit 5 bis 15 Gew.-% Fe, wobei X für das Element V und/oder Mn steht, dadurch gekennzeichnet, dass die Legierung 8 bis 14 Gew.-% Fe, 0,5 bis 2 Gew.-% V und 0,2 bis 1 Gew.-% Mn, Rest Aluminium und allfällige Verunreinigungen enthält, wobei die Legierung erschmolzen, die Schmelze unter einer Abkühlungsgeschwindigkeit von mindestens 10⁵ °C/s in einem Gasstrom zu Partikeln mit einem Durchmesser von 1 bis 40 µm zerstäubt wird, wobei die dabei gebildeten Dispersoide homogen verteilt und keine mikro-eutektische Zone innerhalb eines Pulverpartikels vorhanden ist, und dass das Pulver bei einer Temperatur von 350 bis 450°C unter einem Druck von 1000 bis 5000 bar dergestalt verdichtet wird, dass die intermetallische, durch Mn stabilisierte Phase AI₆Fe in feiner Verteilung gebildet und die Phase AI₃Fe weitgehend unterdrückt wird.

2. Verfahren zur Herstellung eines Werkstücks nach Anspruch 1, dadurch gekennzeichnet, dass die Legierung einen Fe-Gehalt von 10 bis 14 Gew.-% aufweist.

3. Verfahren zur Herstellung eines Werkstücks nach Anspruch 2, dadurch gekennzeichnet, dass die Temperatur bei der Pulververdichtung 400_{°}C beträgt.

4. Verfahren zur Herstellung eines Werkstücks nach Anspruch 1, dadurch gekennzeichnet, dass die Legierung folgende Zusammensetzung aufweist:
Fe = 10 bis 12 Gew.-%
V = 1 Gew.-%
Mn = 0,4 bis 1,0 Gew.-%
AI = Rest.

5. Verfahren zur Herstellung eines Werkstücks nach Anspruch 4, dadurch gekennzeichnet, dass die Legierung die nachfolgende Zusammensetzung aufweist:
Fe = 10 Gew.-%
V = 1 Gew.-%
Mn = 0,5 Gew.-%
AI = Rest

6. Verfahren zur Herstellung eines Werkstücks nach Anspruch 1, dadurch gekennzeichnet, dass die Legierung folgende Zusammensetzung aufweist:
Fe = 12 Gew.-% V = 1,5 Gew.-%
Mn = 1,0 Gew.-%
AI = Rest.

## Revendications

1. Procédé pour la fabrication, par la métallurgie des poudres, d'une pièce en un alliage d'aluminium résistant à chaud du type AI/Fe/X avec 5 à 15% en poids de Fe, dans lequel X représente l'élément V et/ou Mn, caractérisé en ce que l'alliage contient, en poids, 8 à 14% de Fe, 0,5 à 2% de V et 0,2 à 1% de Mn, le reste étant de l'aluminium et des impuretés inévitables, l'alliage étant fondu et le bain de fusion étant pulvérisé dans un courant de gaz, avec une vitesse de refroidissement d'au moins 10⁵°C/s, en particules ayant un diamètre de 1 à 40 µm, les dis- persoïdes ainsi formés étant distribués de façon homogène et aucune zone microeutectique ne s'étant formée à l'intérieur d'une particule de poudre, et en ce que la poudre est compactée à une température de 350°C à 450_{°}C sous une pression de 1000 à 5000 bar, de telle façon que se forme une fine dispersion de phase intermétallique AIₛFe stabilisée par Mn et que la formation de la phase A1₃Fe soit largement empêchée.

2. Procédé pour la fabrication d'une pièce suivant la revendication 1, caractérisé en ce que l'alliage présente une teneur en Fe de 10 à 14% en poids.

3. Procédé pour la fabrication d'une pièce suivant la revendication 2, caractérisé en ce que la température lors du compactage de la poudre s'élève à 400°C.

4. Procédé pour la fabrication d'une pièce suivant la revendication 1, caractérisé en ce que l'alliage présente la composition pondérale suivante:
Fe=10 à 12%
V=1%
Mn = 0,4 à 1,0%
AI = reste.

5. Procédé pour la fabrication d'une pièce suivant la revendication 4, caractérisé en ce que l'alliage présente la composition pondérale suivante:
Fe = 10%
V=1%
Mn = 0,5%
AI = reste.

6. Procédé pour la fabrication d'une pièce suivant la revendication 1, caractérisé en ce que l'alliage présente la composition pondérale suivante:
Fe = _{12%}
V=1,5%
Mn ₌ 1,0%
AI = reste.

## Claims

1. Process for the powder-metallurgical production of a workpiece from a heat-resistant aluminium alloy of the AVFe/X type with 5 to 15% by weight Fe, where X represents the element V and/or Mn, characterized in that the alloy contains 8 to 14% by weight Fe, 0.5 to 2% by weight V and 0.2 to 1% by weight Mn, remainder aluminium, and any impurities, the alloy being melted, the melt being atomized in a gas stream to form particles having a diameter from 1 to 40 µm at a rate of cooling of at least 105 _{°}C/s, the dispersoids formed in this manner being homogeneously distributed and no micro-eutectic zone being present within a powder particle, and in that the powder is compressed at a temperature of 350 to 450_{°}C at a pressure of 1000 to 5000 bar, in such a manner that the intermetallic Al₆Fe phase stabilized by Mn is formed in fine distribution and the Al₃Fe phase is to a large extent suppressed.

2. Process for the production of a workpiece according to Claim 1, characterized in that the alloy ex- hibitis an Fe content of 10 to 14% by weight.

3. Process for the production of a workpiece according to Claim 2, characterized in that the temperature during the powder compression is 400_{°}C.

4. Process for the the production of a workpiece according to Claim 1, characterized in that the alloy exhibits the following composition:
Fe = 10 to 12% by weight
V = 1 % by weight
Mn = 0.4 to 1.0% byweight
AI = remainder.

5. Process for the production of a workpiece according to Claim 4, characterized in that the alloy exhibits the following composition:
Fe = 10% by weight
V =1 % by weight
Mn = 0.5% by weight
AI = remainder.

6. Process for the production of a workpiece according to Claim 1, characterized in that the alloy exhibits the following composition:
Fe = 12% by weight
V ₌ 1.5% by weight
Mn = 1.0% by weight
AI = remainder.
